# EUROPÄISCHE PATENTSCHRIFT

(11) **EP 0 418 809 B1**
(45) Veröffentlichungstag und Bekanntmachung des Hinweises auf die Patenterteilung: **07.07.1993**
(21) Anmeldenummer: 90117923.4
(22) Anmeldetag: 18.09.1990
(51) Int. Cl.: E01C 7/18, E01C 7/32, E01C 7/35, E01C 13/00, E04F 15/12, E04D 7/00

(54) **Verfahren zur Herstellung farbiger Gussasphaltbeläge**
Method of making mastic asphalt surfacings
Procédé de fabrication de revêtements d'asphalte coulé

(30) Priorität: 19.09.1989 DE 3931239
(43) Veröffentlichungstag der Anmeldung: 27.03.1991
(73) Patentinhaber: Depaepe, Astrid Marielouise, B-2830 Bonheiden (BE)
(72) Erfinder: Depaepe, Astrid Marielouise, B-2830 Bonheiden (BE)
(74) Vertreter: Goetz, Rupert, Dipl.-Ing.

(56) Entgegenhaltungen:
- CH-A- 404 711
- DE-A- 1 943 935
- DE-A- 2 329 067

## Beschreibung

Die Erfindung betrifft ein Verfahren zur Herstellung von Gußasphaltbelägen nach dem Oberbegriff des Anspruchs 1.

Gußasphalt hat gewöhnlich eine mehr oder weniger dunkelgraue Oberfläche und wird üblicherweise durch Erhöhung des Splittanteils im Oberflächenbereich etwas aufgehellt. Es ist auch bekannt, durchgehend gefärbte Gußasphaltbeläge herzustellen, wobei ein Teil der Mineralstoffe durch ein Pigment ersetzt wird. Dies ist jedoch nur in sehr beschränktem Umfang durchführbar, weil man zur Überdeckung der schwarzen Bitumenfarbe einen relativ hohen Pigmentanteil benötigt, was die Kosten erhöht, und weil dafür in Frage kommende Farbpigmente häufig nicht die Forderungen erfüllen, die von Splitt oder einem Mineralgerüst von Gußasphalt erfüllt werden. Ein weiterer Nachteil ist, daß der Abrieb eines solchen gefärbten Gußasphalts - ggf. durch Nässe angeteigt - an Schuhen haftet und dann in Häuser und dergleichen eingebracht wird. Alle diese Nachteile sind dafür verantwortlich, daß diese Methode in der Praxis keinen Eingang gefunden hat.

Entsprechendes gilt auch für ein aus der deutschen Patentanmeldung Z 4266 V/37 d bekanntes Verfahren, auf das sich der Patentanspruch mit seinem Oberbegriff bezieht. Bei diesem Verfahren werden in eine heißaufgelegte Gußasphaltmasse gebrochene Asphaltkörner von etwa dem gleichen Schmelzpunkt wie die Gußasphaltmasse, jedoch von unterschiedlicher Färbung, eingeklopft und nach dem Erweichen in der heißen Gußasphaltmasse verstrichen.

Aus der CH-A 404 711 ist ein Verfahren zur Herstellung farbiger Straßen- und Gehwegoberflächen bekannt, bei dem auf eine noch heiße oder warme Teer-, Bitumen- oder Asphalt-Grundlage Kunststoffteilchen, insbesondere Kunststoffgranulatkörner aufgestreut und anschließend soweit in die genannte Grundlage eingedrückt werden, daß sie nach dem Abkühlen fest mit der Grundlage verbunden sind. Vorzugsweise werden die Kunststoffgranulatkörner mit Durchmessern von ungefähr 3 bis 8 mm durch Einwalzen in die Grundlage eingedrückt. Ohne Eindrücken bzw. Einwalzen der aufgestreuten Kunststoffteilchen in die genannte Grundlage wird bei diesem Verfahren keine für Straßen und Gehwege geeignete Oberfläche erzielt.

In der DE-A 1 943 935 ist ein Verfahren zur Verbesserung der Anfangsrauhigkeit von Gußasphaltoberflächen beschrieben, bei dem auf die noch heiße Gußasphaltoberfläche unmittelbar hinter einer zum Glattstreichen verwendeten Abziehbohle Splitt aufgestreut wird, der sich bedingt durch sein Eigengewicht in die noch hochplastische Masse der Oberfläche teilweise eindrückt.

Der Erfindung liegt die Aufgabe zugrunde, ein Verfahren anzugeben, mit dem es bei geringem Kostenaufwand gelingt, oberflächlich gefärbte Gußasphaltbeläge herzustellen, die sich durch Abriebfestigkeit auch bei schweren und sogar punktförmigen Belastungen auszeichnen.

Diese Aufgabe wird durch das im Hauptanspruch angegebene Verfahren gelöst. Die Unteransprüche betreffen bevorzugte Ausgestaltungen einzelner Maßnahmen des erfindungsgemäßen Verfahrens.

Nach dem erfindungsgemäßen Verfahren werden auf die noch heiße, frische Oberfläche des glattgestrichenen Gußasphalts üblichen Aufbaus Folienschnitzel aus Kunststoff aufgetragen. Dabei kann man alle nur gewünschten Variationen hinsichtlich Farbe und/oder Größe der Folienschnitzel erreichen.

Die Folienschnitzel können aus einem beliebigen Kunststoff bestehen; Polyvinylacetat sowie Copolymere von Vinylacetat und Acrylat aber auch Polyacrylat und Polyethylene und Polypropylene sind besonders geeignet. Für Innenanwendungen bevorzugt man Folienschnitzel auf der Basis von Polyvinylacetaten, für Außenanwendungen hingegen Folienschnitzel aus Polyacrylaten.

Weitere Variationsmöglichkeiten der Ausgestaltung der Oberfläche von Gußasphaltbelägen bestehen darin, den prozentualen Anteil der Oberfläche, die von den Folienschnitzeln bedeckt ist, zu variieren. So ist für einen einfarbigen Eindruck eine Belegung der Oberfläche des Gußasphaltbelags bis zu 95 % vorzuziehen, während für Farbeffekte mit Farben oder Farbschattierungen eine Bedeckung von 30 bis 50 % zweckmäßig ist.

Die Länge der Folienschnitzel kann je nach Belieben und Anwendungsgebiet gewählt werden. Sie liegt im allgemeinen zwischen 2 und 12 mm, wobei eine oder mehrerer Fraktion(en) verwendet werden können. Die Foliendicke der Folienschnitzel soll ausreichen, um eine sichere Handhabung zu gewährleisten.

Die Folienschnitzel lassen sich in der üblichen Herstellungsweise als Kunststoff-Folien herstellen, die dann entsprechend geschnitten werden. Auch Abfallmaterial der Kunststoffindustrie, insbesondere der Verpackungsindustrie, oder von Erzeugern der Kunststoff-Folien läßt sich zu erfindungsgemäß verwendbaren Folienschnitzeln verarbeiten.

Von besonderem Interesse sind Folienschnitzel, die eine sehr feine und geringe Porosität besitzen. Die Porosität spielt bei der Haftung der Folienschnitzel auf dem Bitumen eine besondere Rolle. Vorzugsweise werden vorgewärmte Folienschnitzel auf die noch heiße Gußasphaltfläche aufgetragen. Durch Kapillarwirkung saugen sich die Folienschnitzel an der noch plastischen Bitumenoberfläche an. Neben der rein thermischen Verklebung von Kunststoff-Folie und Bitumen und einer eventuell eintretenden chemischen Verankerung kommt dem Bindungseffekt der Porosität der Folienschnitzel besondere Bedeutung zu.

Das erfindungsgemäße Verfahren läßt sich auf die verschiedensten Gußasphaltsorten, nämlich auf solche mit Hartbitumen, Mittelbitumen und Weichbitumen, anwenden. Wesentlich ist, die Folienschnitzel derart aufzubringen, daß diese wie auch das Bitumen ausreichend weich und plastisch sind.

Die übliche Einbautemperatur von Gußasphalt beträgt etwa 240-250°C, je nach Bitumensorte, so daß die Oberflächentemperatur des Belags unmittelbar nach dessen Einbau auch in der gleichen Größenordnung liegt. Bei dieser Temperatur ist das Bitumen noch ausreichend plastisch, so daß die Folienschnitzel daran haften oder darin eingebettet werden können.

Die günstigste Temperatur der Folienschnitzel bei deren Aufstreuen ist in erster Linie abhängig von der Erweichungstemperatur der Kunststoff-Folie, aus der die Folienschnitzel hergestellt sind. Zur dauerhaften Verbindung von Bitumen und Folienschnitzel sollte auch die Kunststoff-Folie eine gewisse Plastizität haben. Dazu kann - je nach Art des Kunststoffs - eine Vorwärmtemperatur gewählt werden, bei der aber die Kunststoffe nicht bis zur Verschlechterung ihrer Eigenschaften überhitzt werden sollen. Als zweckmäßig hat sich erwiesen, die Folienschnitzel 20-70 K über ihren Erweichungspunkt vorzuwärmen.

Bei der Auswahl der Folienschnitzel für eine bestimmte Bitumensorte sind also die zu erwartende Oberflächentemperatur des Bitumens und der Erweichungspunkt der vorgesehenen Folienschnitzel wie auch die sich daraus ergebende mögliche Vorwärmtemperatur zu berücksichtigen.

Nachdem der Gußasphaltbelag eingebaut ist und die Folienschnitzel aufgestreut sind, wird - wie allgemein üblich - die Bitumenfläche mit feinen Mineralstoffen oder Sand bestreut, um die erforderliche Oberflächenrauhigkeit und sonstigen mechanischen Eigenschaften des Belags zu erreichen.

Erfindungsgemäß hergestellte farbige Gußasphaltbeläge zeichnen sich durch eine hervorragende Lastaufnahme und Abriebbeständigkeit aus. Dies beruht darauf, daß im fertigen Gußasphaltbelag die Folienschnitzel geringfügig versenkt sind, weil von den Folienschnitzeln freibleibende Bitumenoberfläche infolge des nachträglichen Sandens etwas aus der ursprünglichen Oberfläche der noch heißen Gußasphaltschicht herausgehoben wird. Die Abnutzung setzt also auf der gesandeten Bitumenfläche ein und erst wenn diese minimal über die Folienschnitzel überstehende Materialschicht abgetragen ist, beginnt der Verschleiß der Folienschnitzel selbst. Da diese aber relativ elastisch sind, vermögen sie einer scheuernden Einwirkung noch einen zusätzlichen Widerstand entgegenzusetzen.

Die Oberfläche der erfindungsgemäß hergestellten Gußasphaltbeläge ist wie üblich rauh und bedarf in Anwendungsgebieten, wo große Oberflächenrauhigkeit wünschenswert ist, keiner Nachbehandlung. Es gibt jedoch Anwendungsgebiete, wo große Oberflächenrauhigkeit nicht erwünscht ist oder sogar ein gewisser Glanz angestrebt wird. In diesem Fall kann man die Oberfläche des Belags noch in an sich bekannter Weise mit einem Überzug versehen, der entweder in Form eines Polyurethan-Klarlacks oder einer hochviskosen Wachslösung oder -emulsion aufgetragen wird. Durch einen derartigen Überzug lassen sich die Oberflächenrauhigkeit, eventuelle Hohlräume und Risse beseitigen.

Die erfindungsgemäß hergestellten Beläge haben ein weites Anwendungsgebiet. Sie eignen sich z.B. hervorragend für Fuß- und Radfahrwege, im Brückenbau, im Hochbau z.B. für Terrassen und Balkonbeläge, Gartenwege und Flachdächer, um letzteren z.B. eine grüne Farbe zu geben, ferner in der Herstellung von verschiedenen Sportplätzen wie Tennisplätzen, aber auch Kegelbahnen, für welch letztere Anwendung ein möglichst glatter Überzug erforderlich ist.

Darüber hinaus finden erfindungsgemäß hergestellte Beläge auch vielseitige Anwendung in der Industrie als Bodenbeläge für Maschinen- und Werkshallen, Lagerhallen u.dgl., zur Kennzeichnung von verschiedenen Bereichen oder Fahrwegen für Stapler, von Gefahrenzonen oder Sicherheitsabständen.

Die beiliegende Zeichnung zeigt einen erfindungsgemäß hergestellten Gußasphaltbelag in Draufsicht und Querschnitt. Die Oberflächenzone ist im Querschnitt zur Verdeutlichung überproportional vergrößert.

Der Gußasphalt-Grundkörper 1 aus Bitumen und Mineralstoffen ist nur angedeutet. Im Oberflächenbereich befinden sich Folienschnitzel 2 und in den Bitumenbereichen zwischen den Folienschnitzeln Sand 3, so daß die Bitumen/Sand-Oberfläche etwas erhöht ist gegenüber der Oberfläche der Folienschnitzel.

Die Erfindung wird an den folgenden Beispielen noch weiter erläutert.

### Beispiel 1

Zur Herstellung eines Geh- oder Radfahrwegs wurde ein üblicher Gußasphalt aus mittelhartem Bitumen mit dem entsprechenden Splitt und Kornaufbau hergestellt und mit roten Folienschnitzeln bestreut, so daß 70 % der Oberfläche damit bedeckt waren. Die Folienschnitzel bestanden aus einer porösen Kunststoff-Folie aus Polyacrylat. Die Einbautemperatur des Gußasphalts lag so hoch, daß die Oberfläche beim Bestreuen mit den Folienschnitzeln noch eine Temperatur von 230°C hatte. Die Folienschnitzel waren auf eine Temperatur von 50 K über dem Erweichungspunkt vorgewärmt worden.

### Beispiel 2

Zur Herstellung eines Fußbodenbelags einer Lagerhalle wurde ein üblicher Gußasphalt mit hartem Bitumen verwendet. In den Fahrbereichen der Gabelstapler wurden gelbe Folienschnitzel zur Bedeckung von etwa 50 % der Oberfläche verwendet. Die Folienschnitzel bestanden aus einem Polyvinylacetat. In diesem Fall wurden zwei Größen verwendet, und zwar 30 % 4-8 mm und 70 % 10-12 mm. Beim Aufstreuen der Folienschnitzel hatte der Gußasphalt eine Oberflächentemperatur von 245°C, und die Folienschnitzel waren auf eine Temperatur von etwa 70 K über dem Erweichungspunkt des Polyvinylacetats vorgewärmt worden.

### Beispiel 3

Für die Herstellung einer Kegelbahn wurde ein üblicher Gußasphalt mit weichem Bitumen verwendet. Die Asphaltoberfläche wurde zu etwa 30 % mit Folienschnitzeln der Größe 6-8 mm bedeckt. Die Folienschnitzel bestanden aus Polyethylen und waren auf 30 K über dem Erweichungspunkt vorgewärmt. Während der Aufbringung war die Oberflächentemperatur des Gußasphalts 220°C. Nach dem üblichen Besanden wurde ein Überzug aufgebracht und dazu ein hochviskoses synthetisches Wachs verwendet. Die Schichtstärke dieses Überzugs braucht nur sehr gering sein, soll aber die Oberflächenrauhigkeit ausgleichen und eine glatte, fast spiegelnde Fläche ergeben.

### Beispiel 4

Für die Herstellung eines Sportplatzes, insbesondere eines Tennisplatzes, wurde ein üblicher Gußasphalt mit Weichbitumen verwendet. Folienschnitzel wurden in einer Menge von etwa 85 % aufgetragen. Sie bestanden aus Polyacrylat und hatten eine Größe von 40 % 2-4 mm und 60 % 8-12 mm. Beim Aufstreuen der Folienschnitzel betrug die Oberflächentemperatur des Gußasphalts 210°C, und die Folienschnitzel waren auf 20 K über dem Erweichungspunkt vorgewärmt worden.

## Patentansprüche

1. Verfahren zur Herstellung von Gußasphaltbelägen, insbesondere für Geh- und Radfahrwege, deren Oberfläche mit farbigen, auf den noch heißen, glattgestrichenen Gußasphalt aufgebrachten Kunststoffteilchen versehen ist,
dadurch **gekennzeichnet**, daß man als Kunststoffteilchen Schnitzel aus gefärbter Kunststoffolie auf die Gußasphaltoberfläche aufbringt und anschließend soviel Sand aufstreut, bis die von den Folienschnitzeln freien Bereiche der Gußasphaltoberfläche die mit Folienschnitzeln bedeckten Bereiche etwas überragen.

2. Verfahren nach Anspruch 1,
dadurch **gekennzeichnet,** daß man zusätzlich einen dichtenden und/oder glättenden Überzug aufträgt.

3. Verfahren nach Anspruch 2,
dadurch **gekennzeichnet,** daß man für den Überzug eine hochviskose Masse enthaltend ein Wachs oder einen Polyurethan-Klarlack verwendet.

4. Verfahren nach einem der Ansprüche 1 bis 3,
dadurch **gekennzeichnet,** daß man Folienschnitzel aus Polyvinylacetat, Vinylacetat/Acrylat-Copolymeren oder Polyacrylat verwendet.

5. Verfahren nach einem der Ansprüche 1 bis 4,
dadurch **gekennzeichnet**, daß man Folienschnitzel mit einer feinen Porosität verwendet.

6. Verfahren nach einem der Ansprüche 1 bis 6,
dadurch **gekennzeichnet**, daß man die Folienschnitzel aufbringt, wenn der Gußasphalt oberflächlich noch eine Temperatur von 200-250°C hat.

7. Verfahren nach einem der Ansprüche 1 bis 6,
dadurch **gekennzeichnet**, daß man die Folienschnitzel auf eine Temperatur vorwärmt, die 20-70 K über dem Erweichungspunkt ihres Kunststoffs liegt.

8. Verfahren nach einem der Ansprüche 1 bis 7,
dadurch **gekennzeichnet**, daß man Folienschnitzel in Längen zwischen 2 und 12 mm verwendet.

9. Verfahren nach einem der Ansprüche 1 bis 8,
dadurch **gekennzeichnet**, daß man die Gußasphaltoberfläche bis zu 95 % mit Folienschnitzeln bedeckt.

10. Anwendung der nach einem der Ansprüche 1 bis 9 hergestellten farbigen Gußasphaltbeläge im Hoch- und Brückenbau und für Sportanlagen.

## Claims

1. Method of making mastic asphalt coatings, particularly for sideways and cycle paths, the surface of said coatings being provided with coloured plastics particles which were applied to the still hot, smoothed mastic asphalt,
**characterized** in that as plastics particles chips of coloured plastics sheet material are applied to the surface of the mastic asphalt, and in that sand is poured upon subsequently in such quantities that those portions of the surface of the mastic asphalt which are free from chips of sheet material will be at a slightly higher level than those portions which are covered with chips of sheet material.

2. Method according to claim 1,
**characterized** in that, additionally, a sealing and/or smoothing topping is applied.

3. Method according to claim 2,
**characterized** in that for the topping a highly viscous composition containing a wax or a polyurethane clear lacquer is used.

4. Method according to any of claims 1 to 3,
**characterized** in that chips of sheet material made from polyvinylacetate, copolymers of vinyl acetate and acrylate or polyacrylate are used.

5. Method according to any one of claims 1 to 4,
**characterized** in that chips of sheet material having a fine porosity are used.

6. Method according to any one of claims 1 to 6,
**characterized** in that the chips of sheet material are applied when the mastic asphalt has a surface temperature still between 200 and 250 °C.

7. Method according to any one of claims 1 to 6,
**characterized** in that the chips of sheet material are preheated to a temperature which is 20 to 70 K higher than the softening point of their plastic material.

8. Method according to any one of claims 1 to 7,
**characterized** in that use is made of chips of sheet material ranging from 2 to 12 mm in length.

9. Method according to any one of claims 1 to 8,
**characterized** in that the surface of the mastic asphalt is covered with chips of sheet material up to 95% of its area.

10. Application of the coloured mastic asphalt coatings made according to any one of claims 1 to 9 to the building and bridge construction and for sports grounds.

## Revendications

1. Procédé de fabrication d'un revêtement en asphalte coulé, plus particulièrement pour trottoirs pour piétons et trottoirs cyclables, la surface des revêtements étant munie de particules colorées, en matière plastique, appliquées à l'asphalte coulé encore chaud après lissage,
**caractérisé** en ce que, en tant que particules en matière plastique, l'on applique à la surface de l'asphalte coulé des rognures de feuille colorée en matière plastique, et en ce que, après, l'on y répand du sable dans une quantité telle que les parties de la surface de l'asphalte coulé qui sont libres de rognures de feuille s'élèvent un peu plus haut que les parties couvertes des rognures de feuille.

2. Procédé selon la revendication 1,
**caractérisé** en ce que l'on applique une couverture additionnelle d'étanchement et/ou de lissage.

3. Procédé selon la revendication 2,
**caractérisé** en ce que l'on emploie pour la couverture une matière très visqueuse contenant une cire ou une laque transparente de polyuréthane.

4. Procédé selon l'une quelconque des revendications 1 à 3,
**caractérisé** en ce que l'on emploie des rognures de feuille de polyvinylacétate, de copolymères de l'acétate de vinyle et de l'acrylate, ou de polyacrylate.

5. Procédé selon l'une quelconque des revendications 1 à 4,
**caractérisé** en ce que l'on emploie des rognures de feuille à porosité mince.

6. Procédé selon l'une quelconque des revendications 1 à 6,
**caractérisé** en ce que l'on applique les rognures de feuille lorsque l'asphalte coulé a encore une température de surface de 200 à 250 °C.

7. Procédé selon l'une quelconque des revendications 1 à 6,
**caractérisé** en ce que l'on préchauffe les rognures de feuille à une température qui est de 20 à 70 K supérieure au point de ramollissement de leur matière plastique.

8. Procédé selon l'une quelconque des revendications 1 à 7,
**caractérisé** en ce que l'on emploie des rognures de feuille ayant des dimensions en longueur comprises entre 2 et 12 mm.

9. Procédé selon l'une quelconque des revendications 1 à 8,
**caractérisé** en ce que l'on recouvre de rognures de feuille une partie allant jusqu'à 95% de la surface de l'asphalte coulé.

10. Application des revêtements colorés en asphalte coulé réalisés selon l'une quelconque des revendications 1 à 9 dans le bâtiment et la construction de ponts et pour les terrains de sport.
